# EUROPÄISCHE PATENTSCHRIFT

(11) **EP 1 747 865 B1**
(45) Veröffentlichungstag und Bekanntmachung des Hinweises auf die Patenterteilung: **07.05.2014**
(21) Anmeldenummer: 06015368.1
(22) Anmeldetag: 24.07.2006
(51) Int. Cl.: B27N 3/14, B27N 3/18

(54) **Verfahren und Vorrichtung zur Herstellung von Holzwerkstoffplatten**
Method and apparatus for the manufacture of lignocellulosic boards
Méthode et dispositif pour la fabrication de panneaux lignocellulosiques

(30) Priorität: 25.07.2005 DE 102005035244
(43) Veröffentlichungstag der Anmeldung: 31.01.2007
(73) Patentinhaber: Dieffenbacher GmbH Maschinen- und Anlagenbau, 75031 Eppingen (DE)
(72) Erfinder: von Haas, Gernot, Dr., 69123 Heidelberg (DE)
(74) Vertreter: Hartdegen, Anton

(56) Entgegenhaltungen:
- WO-A1-2004/035279
- DE-A1- 10 161 341
- DE-A1- 10 315 922
- DE-B3- 10 314 623
- DE-C1- 10 207 573
- GB-A- 1 118 099

## Beschreibung

Die Erfindung betrifft ein Verfahren zur Herstellung von Holzwerkstoffplatten gemäß dem Oberbegriff des Patentanspruches 1 und und eine zugehörige Vorrichtung zur Durchführung des Verfahrens nach Patentanspruch 14.

Die ideale Feuchte- und Wärmeeinstellung der zu verpressenden Partikel in der Holzwerkstoffplattenherstellung beschäftigt die Fachwelt seit langem. Speziell eine schonende Erwärmung auf oder bis kurz unterhalb der Prozesstemperatur ohne Schädigung der verwendeten Partikel bzw. des aufgebrachten Klebers wurde schon in vielerlei Literatur angesprochen. Neben Hochfrequenzstrahlung kann auch mit Heißluft, Dampf oder einem Luft-Dampfgemisch verwendet werden um eine gestreute Pressgutmatte kurz vor einer Presse auf eine entsprechende Temperatur anzuwärmen. Dabei wird in der Regel immer kurz vor der Etagen- oder kontinuierlich arbeitenden Presse vorgewärmt um den eingesetzten Klebstoff zu aktivieren. Bei der Erwärmung mit hochfrequenter Strahlung ist es notwendig eine homogene Feuchtigkeitsverteilung zu erreichen, da entweder Hitzenester oder nicht genügend erwärmte Partitionen entstehen können, die sich nachteilig in der hierbei produzierten Holzwerkstoffplatte auswirken können. Auch eine Eindüsung von Fluiden in eine Pressgutmatte als Vorwärmung ist nicht immer als optimal zu bewerten. Gerade bei sehr spezifisch geschichtet gestreuten Pressgutmatten mit mehreren Schichten ist es nicht erwünscht diese mit einer starken Fluidströmung zu beaufschlagen, die für eine Verschiebung und partielle Konzentration der gestreuten Partikel sorgt. Es werden auch kostenintensive Anstrengungen unternommen eine Pressgutmatte nach genau ermittelten Vorgaben zu streuen. Besonders bei orientierten Streuungen wie bei der OSB- oder OSL-Plattenherstellung soll die Orientierung der Partikel mit hohem Prozentsatz gewährleistet sein. Dort ist es kontraproduktiv eine orientierte Streuung mit Fluidströmungen aus Heißluft oder Dampfgemischen zu beaufschlagen. Um die Verschiebearbeit der Fluidströmungen zu kompensieren wird in der Regel eine Durchleitung von Fluiden in so genannten Vorpressen vor einer Hauptpresse durchgeführt, wobei bereits Druck auf eine gestreute Pressgutmatte ausgeübt wird. Aber dennoch kann es zu Verschiebungen des gestreuten Pressgutes kommen. Bei Herstellung von Holzwerkstoffplatten mit speziellen Deckschichten aus sehr kleinen Partikel führt es sogar dazu, dass die kleinen Partikel aus der Deckschicht in die Mittelschicht (mit größeren Partikeln) transferiert werden, was zu einer Nichtanwendung einer Partikelvorwärmung führen kann.

Aus der DE 44 34 876 C2 ist ein Verfahren und eine Anlage zur kontinuierlichen Herstellung von Mehrschichtholzplatten bekannt geworden, in der eine Pressgutmatte aus diversen Schichten verschiedener Spänemischungen mit verschiedenen Streuvorrichtungen erstellt wird. Diese Pressgutmatte wird anschließend in einer kontinuierlich arbeitenden Presse verpresst und ausgehärtet. In einem Nebenaspekt dieses Verfahrens und der Anlage wird erwähnt, dass die Temperaturen des verwendeten Materials für einzelne Schichten in den Streustationen eingestellt werden. Die Temperaturerhöhung soll mittels Heißdampf oder Nassdampf erfolgen. Die Regelfeuchte der beleimten Späne soll dabei unter das übliche Maß, welches ohne Vorwärmung eingestellt wird, gesenkt werden. Eine konkrete Ausführung dieses Verfahren oder einer Vorrichtung zur Vorwärmung von den Partikeln wird in dieser Literatur nicht näher erläutert.

In der neueren DE 103 14 623 B3 wurde eine Vorrichtung und ein Verfahren zur Herstellung von Holzwerkstoffplatten offenbart, mit dem Holzspäne zu einem ein- oder mehrlagigen Vlies gestreut und anschließend unter Druck- und Temperatureinfluss zu einer Holzwerkstoffplatte verpresst werden sollen, wobei mindestens eine Walze beheizt in der Streuvorrichtung ausgeführt ist. Neben der Frage, ob die Beheizung erwärmter Walzen eine ausreichende Wärmeübetragung auf die Partikel sicherstellt ist diese Methode der Partikelvorwärmung in einer Streustation aufgrund der überproportionalen Heizkosten nicht wirtschaftlich.

Die Aufgabe vorliegender Erfindung liegt darin, ein Verfahren zur Vorwärmung von Partikeln, speziell Fasern oder Spänen, in einer Streumaschine zur Bildung einer Pressgutmatte im Zuge der Herstellung von Holzwerkstoffplatten zu schaffen, welches es ermöglicht die oben dargestellten Nachteile zu vermeiden und die erwähnte Möglichkeit einer Temperatureinstellung in den Streustationen mit einem Minimum an Aufwand zu ermöglichen. Weiter soll eine Vorrichtung zur Durchführung des Verfahrens geschaffen werden die wirtschaftlich zu arbeiten vermag.

Die Aufgabe wird erfindungsgemäß nach Patentanspruch 1 dadurch gelöst, dass während des Herabfallens des Partikelstromes aus dem Streubunker oder in den Streukopf aus Düsen in den Partikelvorhang Wasserdampf mit einer Temperatur von 100° - 180° C, bevorzugt 105 - 130° C zur Einstellung der Feuchte und der Temperatur der Partikel injiziert wird.

Die Lösung für eine Vorrichtung zur Durchführung des Verfahrens besteht nach Anspruch 14 darin, dass in der Streumaschine zwischen Dosierbunker und Streukopf und/oder im Streukopf an Leitblechen Dampfleisten mit Dampfdüsen über die gesamte Breite des Streukopfes angebracht sind.

Weiterbildung und vorteilhafte Ausgestaltungen des Verfahrens und der Vorrichtung sind in den Unteransprüchen angegeben.

Es hat sich überraschender Weise herausgestellt, dass es zur Erwärmung der Partikel auf maximal 80 °C ausreichend ist, Dampf über die volle Breite in den herabfallenden Partikelstrom einzudüsen. Der überwiegende Teil des Dampfes kondensiert auf den Partikeln des herabfallenden Partikelstroms und vermischt sich nicht mit der Luft, die sich in dem Partikelstrom befindet. Vielmehr ersetzt der eingedüste Dampf die zwischen den fallenden Partikeln vorhandene Luft. Denn bei einer Vermischung des Dampfes mit vorhandener Luft würde nur die Lufttemperatur und die relative Luftfeuchte in einem Dampf-Luftgemisch erhöht, welches nicht zur Temperaturerhöhung der Partikel führt. Wichtig bei diesem Verfahren ist es, eine ausreichende Dampfgeschwindigkeit in den Partikelstrom hinein zu erreichen, so dass der gesamte fallende Partikelstrom durchgehend mit Dampf beaufschlagt wird. Durchdringt der Dampf den Partikelstrom vollständig, wird auf nahezu jedem Partikel der Dampf kondensiert und der Partikel damit erwärmt. Eine ungleichmäßige Erwärmung nur eines Teiles des Partikelstromes finden hierbei nicht statt. Eine derart ungleiche Erwärmung würde zum Beispiel zu Plattenkrümmungen und zu Unterschieden von oberer zu unterer Plattenhälfte nach der Pressung führen. Gemäß der Erfindung wird durch die Verwendung von Düsen eine so hohe Dampfgeschwindigkeit erreicht, dass ein Partikelstrom von bis zu 30 cm Dicke gerade durchdrungen wird.
Die Austrittsgeschwindigkeit des Dampfes aus der Düse beträgt zwischen 5 und 50 m/sek. Die Austrittsgeschwindigkeit wird in Abhängigkeit der Dicke des Partikelstromes und des Bedüsungswinkels gewählt. Bevorzugt werden Flachstrahldüsen verwendet, die einen vollständigen Dampfvorhang bilden, durch den die Partikel über die volle Breite hindurch fallen. Der Vorteil der Erfindung ist neben der gleichmäßigen Erwärmung aller Partikel eines Partikelstroms auch der geringe Dampfverlust durch die gezielte Einbringung in einen Partikelstrom. Bei unvollständiger Kondensation, beispielsweise bei mangelhafter Einbringung des Dampfes in den Partikelstrom, kann der restliche Dampf an den Wänden der Streumaschine und der Leitbleche kondensieren, wodurch es zu Wasserbildung sowie zu Kondensatflecken auf den Platten kommt.

Die Bedüsung sollte nach Austritt der Partikel aus dem Streubunker oder dem Dosierbunker auf dem Weg zum Streukopf erfolgen. Die Düsen und das Rohr zur Dampf-Versorgung der Düsen können in die Leitklappen integriert werden oder auch in einem gewissen Abstand von 1 - 30 cm zum Partikelstrom montiert werden. Die Bedüsung kann auch von beiden Seiten alternierend oder gleichzeitig in den Partikelstrom erfolgen. Diese Anordnungen ermöglichen, dass ein Dampfvorhang gebildet wird, in den die Partikel hineintreten und die oben beschriebenen Dampfverluste nicht auftreten.
Der Dampfstrahl sollte in einem Winkel von 20 - 160°, bevorzugt 90 °auf den Partikelstrom gerichtet sein. Wird ein zu flacher Winkel gewählt, durchdringt der Dampf den Partikelstrom nicht vollständig und die Erwärmung ist ungleichmäßig. Die Dampfmenge wird nach der gewählten Vorwärmtemperatur in Abhängigkeit des an der Dampfleiste vorbeilaufenden Massestroms eingestellt. Beispielsweise wird zur Erwärmung eines Partikelstromes Fasern von 40 t/h von 40° auf 50 °C eine Dampfmenge von 320 kg/h bei vollständiger Kondensation des eingedüsten Dampfes benötigt, also 0,8 kg/h Dampf pro 1 t/h Partikelmaterial. Da ein kleiner Teil des Dampfes nicht kondensiert und mit der Luft sich vermischt wird ca. 380 kg/h auf den Partikelstrom mittels einer Dampfleiste gedüst. Die der Dampfleiste zugeführte Dampfmenge pro Zeiteinheit kann mittels eines Proportional-Dampfventils oder eines Druckminderventils eingestellt werden.

Schwankende Partikeltemperaturen in der Pressgutmatte, die meist durch Außentemperaturunterschiede verursacht werden, sind häufig die Ursache für geplatzte Holzwerkstoffplatten nach einer Presse. Die Temperatur der Partikel in der Pressgutmatte kann gemessen werden und zur Regelung der Dampfmenge bzw. zur Einstellung der Ventilstellung des Dampfventils verwendet werden. Dadurch wird eine konstante Partikeltemperatur vor einer Presse erhalten, welches die Produktionssicherheit hinsichtlich Platzer der Platten nach der Presse deutlich erhöht und zudem eine weitere Optimierung des Pressprogramms ermöglicht. Durch ein für eine Partikeltemperatur optimiertes Pressprogramm kann die Pressgeschwindigkeit bei konstanter Partikeltemperatur erhöht werden. Das heißt, dass die Pressgeschwindigkeit und die Anlagenkapazität nicht nur durch die erhöhte Partikeltemperatur sondern auch durch konstantere Produktionsbedingungen gesteigert werden.

Um ein ausgeprägtes Dichteprofil mit hohen Deckschichtdichten und geringer Mittelschichtdichte zu erhalten, sollten die Partikel der Deckschichten bevorzugt auf eine höhere Temperatur als 60 °C vorzugsweise 80 °C angehoben werden, während die Partikel der Mittelschicht maximal auf 60 °C erwärmt werden. In einigen Anwendungsfällen ist auch ein homogenes Dichteprofil mit einer gleichmäßigen Dichte über den Plattenquerschnitt erwünscht. In diesem Fall wird die Mittelschicht auf eine deutlich höhere Temperatur und die Deckschicht gar nicht bzw. auf maximal 50 °C vorgewärmt. Die beleimte Partikelfeuchte muss mit zunehmender Temperaturerhöhung gesenkt werden, da sich die Feuchte der Partikel durch die Kondensation des Dampfes erhöht. Pro 1 °C Temperaturerhöhung muss die Feuchte um 0,04 - 0,08 % gesenkt werden. Durch diese Maßnahme wird die übliche Regelfeuchte vor der Presse durch das Vorwärmen nicht verändert. Das Dampfversorgungsrohr für die Düsen sollte mit einem Kondensatabscheider ausgestattet werden. Beim ersten Einleiten von Dampf in das Rohr bildet sich Kondensat, das als Wasser aus den Düsen austreten könnte und zu Kondensatflecken auf den Platten führen kann. Durch die Verwendung von leicht überhitztem Dampf wird vermieden, dass Nassdampf aus den Düsen austritt, der zu Wasserflecken auf den Platten führen würden.

Weitere vorteilhafte Maßnahmen und Ausgestaltungen des Gegenstandes der Erfindung gehen aus den Unteransprüchen und der folgenden Beschreibung der Zeichnung hervor.

Es zeigen:
- Figur 1: Schematische Seitenansicht einer Streumaschine nach der Erfindung mit Anordnung der Dampfleiste an den Leitblechen im Streukopfbereich,
- Figur 2: Vergrößerte Ansicht nach Figur 1 mit Anordnung der Dampfleisten im Fallbereich der Partikel zwischen Dosierbunker und Streukopf mit mehreren Varianten und
- Figur 3: Schnittansicht nach Figur 1 mit Ansicht der Dampfleisten und Dampfdüsen.

Nach den Zeichnungen besteht eine Streumaschine 1 aus einem Dosierbunker 2 mit darunter angeordnetem Streukopf 3. Üblicherweise wird der Partikelstrom 6 über die Breite des Streukopfes 3 im Dosierbunker 2 je nach Anforderung der herzustellenden Holzwerkstoffplatte mittels dem Austragsband 13 und den Austragswalzen 12 ausgetragen und in den Streukopf gefördert. Dabei trifft der Partikelstrom 6 in einem ersten Ausführungsbeispiel nach der Erfindung auf eine verstellbare Leitklappe 4, die den Partikelstrom 6 gezielt auf Aufteilwalzen 5 lenkt, die den Partikelstrom 6 im Streukopf 3 verteilen. Nach eventuell weiterer Aufteilung durch weitere Walzen wird der geteilte Partikelstrom 6 schließlich über Leitbleche 7 auf die Orientierungswalzen 9 geführt. Die Orientierungswalzen 9 legen dabei die Partikel je nach Notwendigkeit orientiert oder auch nicht orientiert auf das Formband 10 ab und formen damit die Pressgutmatte 11 oder bei mehreren hintereinander angeordneten Streumaschinen 1 auch nur eine Schicht einer Pressgutmatte 11. Die Pressgutmatte 11 wird anschließend so schnell wie möglich in einer Presse (nicht dargestellt) verpresst. Dies kann je nach Ausstattung eine Etagen- oder kontinuierlich arbeitende Presse zur Herstellung von Holzwerkstoffplatten sein.

Zur Temperierung des Partikelstromes 6 sind in den Leitblechen 7 Dampfleisten 8 angeordnet, die Dampf in den vorbei streichenden Partikelstrom 6 eindüsen. Dabei ist es im Sinne der Erfindung nicht wesentlich, ob die Dampfleisten 8 im oberen oder unteren Bereich der Leitbleche 7 angeordnet sind. Um Streufehler zu vermeiden ist es üblich die Leitbleche 7 so zu konstruieren, dass Anbackungen oder Häufungen von Partikeln, speziell auf der Rückseite, vermieden werden. Dem lesenden Konstrukteur ist es hier überlassen, wie die Dampfleisten 8 anzuordnen oder zu kapseln sind um eine reibungslose Streuung zu gewährleisten. In einem zweiten Ausführungsbeispiel nach Figur 2, das auch in Kombination mit dem ersten auftreten kann, finden sich die Dampfleisten 8 direkt oberhalb der Aufteilwalzen 5, bzw. unterhalb des Dosierbunkers 2. Dabei muss die Schüttung des Partikelstromes 6 nicht zwingend aus einem Dosierbunker 2 erfolgen, sondern kann auch direkt aus einer Blow-Line oder über andere Fördervarianten für Partikel erfolgen. In dieser Variante wird der aus dem Dosierbunker 2 austretende Partikelstrom 6 in dem Moment mittels der Dampfleiste 8 bedampft, wenn er auf die Leitklappe 4 trifft. Es ist aber auch möglich eine Bedüsung unterhalb der Leitklappe 4 vorzusehen und/oder die Bedüsung in einem Winkel von 20° (dargestellt) bis 160° (nicht dargestellt) zum fallenden/rutschenden Partikelstrom durchzuführen. Die Bedüsung findet dabei über die gesamte Breite des Partikelstromes 6 statt und kann auch von zwei Seiten, aber parallel zur Transportrichtung des Formbandes 10, stattfinden, um Streufehler zu vermeiden. Bei der Bedüsung mit Wasserdampf weist dieser eine Temperatur von 100° bis 180° C auf, bevorzugt von 105 - 130° C. Dabei kann eine Regelung der zugeführten Dampfmenge in Abhängigkeit von der gewünschten Temperatur von 40° - 80° C sowie des Partikeldurchsatzes durchgeführt werden, mit der die Pressgutmatte 11 die Streumaschine verlassen soll und optimalerweise sofort danach verpresst wird. Bei einer Verwendung von 0,8 bis 1,5 kg/h Dampf auf eine Tonne/Stunde durchlaufender Partikel führt dies zu einer Temperaturerhöhung von einem Grad Celsius. Die Bedüsung kann dabei mit einer Geschwindigkeit von 5 bis 50m/s durchgeführt werden.
Bei einer Verwendung von mehreren Streumaschinen 1 entsteht eine mehrschichtige Pressgutmatte 11 die zu einer Mehrschichtholzwerkstoffplatte verpresst werden kann. Dabei kommen in der Regel unterschiedliche Partikel in den verschiedenen Streumaschinen 1 zur Anwendung. Je nach Verwendung der Partikel für Mittel- oder Deckschichten einer Mehrschichtpressgutmatte müssen demzufolge auch unterschiedliche Parameter in den Streumaschinen eingestellt werden, speziell um ein ausgeprägtes Dichteprofil über die Dicke der Holzwerkstoffplatte zu erhalten. Zur Erzeugung eines Dichteprofils mit hohen Deckschichtdichten und geringer Mittelschichtdichte, mussen die Partikelströme 6 der Deckschichten auf 70° - 80° C und die Partikelströme 6 der Mittelschichten auf 50° - 60° C vorgewärmt werden. Zur Erzeugung eines gleichförmigen Dichteprofils über die Dicke der Holzwerkstoffplatte müssen die Partikelströme 6 der Deckschichten auf 50° C und die Partikelströme 6 der Mittelschichten auf 70° - 80° C vorgewärmt werden.

Bei unterschiedlicher Ausgestaltung der Dampfleisten 8 können die Dampfdüsen 15 als Flachstrahldüsen ausgebildet sein, dicht an dicht und auch in mehreren Reihen angeordnet sein. Dabei ist es möglich die Reihen der Dampfdüsen 15 in unterschiedlichen Winkeln zum Partikelstrom 6 zu stellen um die Effizienz der Dampfeindüsung zu erhöhen. Dabei ist es natürlich möglich die Dampfleiste 8 als Rohr oder als Vierkant auszubilden, wobei die Dampfleiste 8 immer Mittel zur Kondensatabfuhr 14 aufweisen sollte oder ein Kondensatsack angebracht ist. Die optimale Anordnung der Dampfleisten 8 zum Partikelstrom ist 1 bis 20 cm entfernt, wobei die Dampfleiste 8 natürlich auch schwenkbar ausgeführt sein kann.

### Bezugszeichenliste: DP1309EP

- 1.: Streumaschine
- 2.: Dosierbunker
- 3.: Streukopf
- 4.: Leitklappe
- 5.: Aufteilwalzen
- 6.: Partikelstrom
- 7.: Leitblech
- 8.: Dampfleiste
- 9.: Orientierungswalzen
- 10.: Formband
- 11.: Pressgutmatte
- 12.: Austragswalze
- 13.: Austragsband
- 14.: Kondensatabfuhr
- 15.: Dampfdüsen

## Patentansprüche

1. Verfahren zur Herstellung von Holzwerkstoffplatten aus einem Gemisch von mit Bindemittel versetzten feinen, gröberen und langen lignozellulose und/oder zellulosehaltigen Partikeln, wie Späne, Faser oder Langschnitzel, bestehend aus einer oder mehreren Schichten, wobei die Schichten aus Streustationen auf ein sich bewegendes kontinuierliches Formband zu einer Pressgutmatte gestreut werden, die anschließend unter Anwendung von Druck und Wärme mittels Pressen in eine Endform gebracht und ausgehärtet wird, **dadurch gekennzeichnet, dass** während des Herabfallens eines Partikelstromes aus einem Streubunker oder in einen Streukopf der Streumaschine aus Düsen Wasserdampf mit einer Temperatur von 100° -180° C, bevorzugt 105 - 130° C zur Einstellung der Feuchte und der Temperatur der Partikel in den Partikelstrom injiziert wird.

2. Verfahren nach Anspruch 1, **gekennzeichnet durch** eine Regelung der zugeführten Dampfmenge in Abhängigkeit der gewünschten Vorwärmtemperatur von 40 - 80 ° C sowie des Partikeldurchsatzes durchgeführt wird.

3. Verfahren nach den Ansprüchen 1 oder 2, **dadurch gekennzeichnet, dass** für eine Tonne/Stunde der durchlaufenden Partikel für einen Grad Celsius Temperaturerhöhung 0,8 bis 1,5 kg/h Dampf verwendet wird.

4. Verfahren nach den Ansprüchen 1 bis 3, **dadurch gekennzeichnet, dass** die beleimte Feuchte vor der Bedampfung pro 1° C Temperaturerhöhung um 0,04 bis 0,08 % gesenkt wird.

5. Verfahren nach den Ansprüchen 1 bis 4, **dadurch gekennzeichnet, dass** der Dampf in einem Winkel von 20 - 160° zum fallenden Partikelstrom injiziert wird.

6. Verfahren nach den Ansprüchen 1 bis 5, **dadurch gekennzeichnet, dass** die Injektion des Dampfes mit einer Geschwindigkeit von 5 bis 50 m/s durchgeführt wird.

7. Verfahren nach den Ansprüchen 1 bis 6, **dadurch gekennzeichnet, dass** die Injektion des Dampfes in den Partikelstrom zwischen Streubunker und vor Eintritt in den Streukopf über die volle Breite des Partikelstromes erfolgt.

8. Verfahren nach den Ansprüchen 1 bis 7, **dadurch gekennzeichnet, dass** die Bedüsung des Partikelstromes im Bereich der Aufteilwalzen und/oder der Leitbleche im Streukopf einer Streumaschine erfolgt.

9. Verfahren nach den Ansprüchen 1 bis 8, **dadurch gekennzeichnet, dass** die Bedüsung von zwei Seiten des Partikelstromes erfolgt.

10. Verfahren nach den Ansprüchen 1 bis 9, **dadurch gekennzeichnet, dass** die Bedüsung im Streukopf nur parallel in Richtung oder entgegengesetzt der Richtung des Formbandvorschubes durchgeführt wird.

11. Verfahren nach den Ansprüchen 1 bis 10, **dadurch gekennzeichnet, dass** je nach Verwendung der Partikel für Mittel- oder Deckschichten einer Mehrschichtpressgutmatte unterschiedliche Parameter in den Streumaschinen eingestellt werden.

12. Verfahren nach Anspruch 11, **dadurch gekennzeichnet, dass** zur Erzeugung eines Dichteprofils mit hohen Deckschichtdichten und geringer Mittelschichtdichte die Partikelströme der Deckschichten auf 70° - 80° C und die Partikelströme der Mittelschichten auf 50° - 60° C vorgewärmt werden.

13. Verfahren nach Anspruch 11, **dadurch gekennzeichnet, dass** zur Erzeugung eines gleichförmigen Dichteprofils die Partikelströme der Deckschichten auf 50° C und die Partikelströme der Mittelschichten auf 70° - 80° C vorgewärmt werden.

14. Vorrichtung zur Durchführung des Verfahrens nach Anspruch 1, mit Streustationen aus denen Schichten auf ein sich bewegendes kontinuierliches Formband zu einer Pressgutmatte gestreut werden, und Pressen, die unter Anwendung von Druck und Wärme die Pressgutmatte in eine Endform bringen, wobei in der Streumaschine der Partikelstrom aus einem Streubunker in einen Streukopf herab fällt, **dadurch gekennzeichnet, dass** zwischen Dosierbunker (2) und Streukopf (3) und/oder im Streukopf (3) an Leitblechen (7) Dampfleisten (8) mit Dampfdüsen (15) über die gesamte Breite des Streukopfes (3) angebracht sind.

15. Vorrichtung nach Anspruch 14, **dadurch gekennzeichnet, dass** die Dampfdüsen (15) als Flachstrahldüsen ausgebildet sind.

16. Vorrichtung nach den Ansprüchen 14 oder 15, **dadurch gekennzeichnet, dass** die Dampfleiste (8) als Rohr oder als Vierkant ausgebildet ist.

17. Vorrichtung nach den Ansprüchen 14 bis 16, **dadurch gekennzeichnet, dass** die Dampfleiste (8) Mittel zur Kondensatabfuhr (14) aufweist und dass ein Kondensatsack angebracht ist.

18. Vorrichtung nach den Ansprüchen 14 bis 17, **dadurch gekennzeichnet, dass** die Dampfleiste (8) 1 bis 20 cm vom Partikelstrom entfernt angeordnet ist.

19. Vorrichtung nach den Ansprüchen 14 bis 18, **dadurch gekennzeichnet, dass** die Dampfdüsen (15) über die Breite der Dampfleiste (8) mit so geringem Abstand angeordnet sind, dass der Dampf einen über die Breite gesehenen geschlossenen Dampfstrahl bildet.

20. Vorrichtung nach den Ansprüchen 14 bis 19, **dadurch gekennzeichnet, dass** zur Einstellung des Bedüsungswinkels die Dampfleiste (8) schwenkbar angeordnet ist.

21. Vorrichtung nach den Ansprüchen 14 bis 20, **dadurch gekennzeichnet, dass** die Dampfdüsen (15) in mehreren Reihen auf der Dampfleiste (8) angeordnet sind.

22. Vorrichtung nach Anspruch 21, **dadurch gekennzeichnet, dass** die Reihen der Dampfdüsen (15) mit unterschiedlichen Winkeln zum Partikelstrom (6) angeordnet sind.

23. Vorrichtung nach den Ansprüchen 14 bis 22, **dadurch gekenn- zeichnet**, dass zur Einstellung der Dampfmenge pro Zeiteinheit ein Proportional-Dampfventil oder ein Druckminderventil angeordnet ist.

## Claims

1. A method for producing wood material boards from a mixture of fine, coarser and long lignocellulose and/or cellulose-containing particles which are treated with a binding agent, e.g. chips, fibers or long chippings, consisting of one or several layers, wherein the layers are scattered from scattering stations onto a moving continuous forming conveyor to a pressed material mat which is subsequently brought to end form by means of a press and hardened by means of pressure and heat, **characterized in that** steam with a temperature of 100°C to 180°C, preferably 105°C to 130°C, is injected from nozzles for setting the humidity and the temperature of the particles in the particle stream during the dropping of a particle stream from a scattering bunker or a scattering head of the scattering machine.

2. A method according to claim 1, **characterized by** a closed-loop control of the supplied steam quantity depending on the desired preheating temperature of 40 to 80°C and the particle throughput.

3. A method according to one of the claims 1 or 2, **characterized in that** 0.8 to 1.5 kg/h of steam is used for a temperature increase of one degree Centigrade for a ton/hour of the passing particles.

4. A method according to one of the claims 1 to 3, **characterized in that** the glued humidity is decreased by 0.04 to 0.08% per 1°C temperature increase before the application with steam.

5. A method according to one of the claims 1 to 4, **characterized in that** the steam is injected at an angle of 20 to 160° to the dropping particle stream.

6. A method according to one of the claims 1 to 5, **characterized in that** the injection of the steam is carried out at a velocity of 5 to 50 m/s.

7. A method according to one of the claims 1 to 6, **characterized in that** the injection of the steam into the particle stream occurs over the full width of the particle stream between the scattering bunker and prior to the entrance into the scattering head.

8. A method according to one of the claims 1 to 7, **characterized in that** the spraying of the particle steam occurs in the region of the dividing rollers and/or the guide plates in the scattering head of a scattering machine.

9. A method according to one of the claims 1 to 8, **characterized in that** the spraying occurs from two sides of the particle stream.

10. A method according to one of the claims 1 to 9, **characterized in that** the spraying is performed in the scattering head only parallel in the direction or against the direction of the forward feed of the forming conveyor.

11. A method according to one of the claims 1 to 10, **characterized in that** different parameters are set in the scattering machines depending on the use of the particles for middle or cover layers of a multi-layer pressed material mat.

12. A method according to claim 11, **characterized in that** for producing a density profile with high cover layer densities and low middle layer density the particle streams of the cover layers are preheated to 70°C to 80°C and the particle streams of the middle layers to 50°C to 60°C.

13. A method according to claim 11, **characterized in that** for producing an even density profile the particle streams of the cover layers are preheated to 50°C and the particle streams of the middle layers to 70°C to 80°C.

14. An apparatus for performing the method according to claim 1, comprising scattering stations from which layers are scattered onto a moving continuous forming conveyor to form a pressed material mat, and comprising presses which bring the pressed material mats into an end form by application of pressure and heat, wherein the particle stream falls in the scattering machine from a scattering bunker into a scattering head, **characterized in that** steam strips (8) with steam nozzles (15) are attached over the entire width of the scattering head (3) between the dosing bunker (2) and the scattering head (3) and/or in the scattering head (3) on guide plates (7).

15. An apparatus according to claim 14, **characterized in that** the steam nozzles (15) are arranged as flat jet nozzles.

16. An apparatus according to the claims 14 or 15, **characterized in that** the steam strip (8) is arranged as a pipe or square.

17. An apparatus according to the claims 14 to 16, **characterized in that** the steam strip (8) comprises means for discharging the condensate (14), and that a condensate bag is attached.

18. An apparatus according to the claims 14 to 17, **characterized in that** the steam strip (8) is arranged away from the particle stream by 1 to 20 cm.

19. An apparatus according to the claims 14 to 18, **characterized in that** the steam nozzles (15) are arranged over the width of the steam strip (8) at such low distance that the steam forms a closed steam jet as seen over the width.

20. An apparatus according to the claims 14 to 19, **characterized in that** the steam strip (8) is pivotably arranged for setting the steam jet angle.

21. An apparatus according to the claims 14 to 20, **characterized in that** the steam nozzles (15) are arranged in several rows on the steam strip (8).

22. An apparatus according to claim 21, **characterized in that** the rows of the steam nozzles (15) are arranged with different angles in relation to the particle stream (6).

23. An apparatus according to the claims 14 to 22, **characterized in that** for setting the steam quantity per unit of time a proportional steam valve or a pressure-reduction valve is arranged.

## Revendications

1. Procédé pour la fabrication de panneaux de matériau à base de bois à partir d'un mélange de particules fines, plus grossières et allongées contenant de la lignocellulose et/ou de la cellulose et additionnées de liants, telles que de la sciure, des fibres ou des copeaux allongés, composés d'une ou plusieurs couches, les couches étant dispersées à partir de postes de dispersion sur une bande de formage continue en mouvement pour former une nappe de matière à presser qui est ensuite amenée à sa forme définitive et durcie par application de pression et de chaleur au moyen d'un pressage, **caractérisé en ce que** pendant la chute d'un flux de particules hors d'une trémie de dispersion ou d'une tête de dispersion de la machine de dispersion, de la vapeur d'eau à une température de 100°C à 180°C, de préférence de 105°C à 130°C, est injectée à partir de buses dans le flux de particules afin d'ajuster l'humidité et la température des particules.

2. Procédé selon les revendications 1, **caractérisé en ce que** la quantité de vapeur amenée est régulée en fonction de la température de préchauffage souhaitée de 40°C à 80°C et du débit de particules.

3. Procédé selon les revendications 1 ou 2, **caractérisé en ce que** pour une tonne/heure de particules en circulation, on utilise 0,8 à 1,5 kg/h de vapeur pour une augmentation de la température d'un degré.

4. Procédé selon les revendications 1 à 3, **caractérisé en ce que** l'humidité après encollage est abaissée avant l'injection de vapeur de 0,04 à 0,08 % par 1 °C.

5. Procédé selon les revendications 1 à 4, **caractérisé en ce que** la vapeur est injectée sous un angle de 20° à 160° par rapport au flux de particules tombant.

6. Procédé selon les revendications 1 à 5, **caractérisé en ce que** l'injection de la vapeur est effectuée à une vitesse de 5 à 50 m/s.

7. Procédé selon les revendications 1 à 6, **caractérisé en ce que** l'injection de la vapeur dans le flux de particules est effectué entre la trémie de dispersion et l'amont de l'entrée dans la tête de dispersion sur toute la largeur du flux de particules.

8. Procédé selon les revendications 1 à 7, **caractérisé en ce que** l'injection dans le flux de particules a lieu au niveau des rouleaux répartiteurs et/ou des tôles de guidage dans la tête de dispersion d'une machine de dispersion.

9. Procédé selon les revendications 1 à 8, **caractérisé en ce que** l'injection est effectuée par les deux côtés du flux de particules.

10. Procédé selon les revendications 1 à 9, **caractérisé en ce que** l'injection n'a lieu dans la tête de dispersion que parallèlement dans le sens d'avancement de la bande de formage ou en sens inverse.

11. Procédé selon les revendications 1 à 10, **caractérisé en ce que** des paramètres différents sont réglés dans les machines de dispersion selon si les particules sont utilisées pour des couches intermédiaires ou de couverture d'une nappe de matière à presser multicouche.

12. Procédé selon la revendication 11, **caractérisé en ce qu'**en vue d'obtenir un profil de densité avec des densités élevées dans les couches de couverture et une faible densité dans les couches intermédiaires, les flux de particules des couches de couverture sont préchauffés à 70°- 80°C et les flux de particules des couches intermédiaires à 50°-60°C.

13. Procédé selon la revendication 11, **caractérisé en ce qu'**en vue d'obtenir un profil de densités uniforme, les flux de particules des couches de couverture sont préchauffés à 50°C et les flux de particules des couches intermédiaires à 70°- 80°C.

14. Dispositif pour la mise en oeuvre du procédé selon la revendication 1, avec des postes de dispersion à partir desquels des couches sont dispersées sur une bande de mise en forme continue en mouvement pour former une nappe de matière à presser, et des presses qui amènent la nappe de matière à presser à une forme finale en utilisant une pression et de la chaleur, le flux de particules tombant d'une trémie de dispersion par une tête de dispersion dans la machine de dispersion, **caractérisé en ce que** des conduites de vapeur (8) avec des buses de vapeur (15) sont disposées entre la trémie de dosage (2) et la tête de dispersion (3) et/ou dans la tête de dispersion (3) sur des tôles de guidage (7) sur toute la largeur de la tête de dispersion (3).

15. Dispositif selon la revendication 14, **caractérisé en ce que** les buses de vapeur (15) sont conçues comme des buses plates.

16. Dispositif selon la revendication 14 ou 15, **caractérisé en ce que** la conduite de vapeur (8) est construite comme un tube ou un carré.

17. Dispositif selon les revendications 14 à 16, **caractérisé en ce que** la conduite de vapeur (8) présente des moyens pour l'évacuation du condensat (14) et **en ce qu'**une poche à condensat est mise en place.

18. Dispositif selon les revendications 14 à 17, **caractérisé en ce que** la conduite de vapeur (8) est disposée à une distance de 1 à 20 cm du flux de particules.

19. Dispositif selon les revendications 14 à 18, **caractérisé en ce que** les buses de vapeur (15) sont disposées sur la largeur de la conduite de vapeur (8) à une distance suffisamment faible pour que la vapeur forme un jet de vapeur cohérent, vu sur la largeur.

20. Dispositif selon les revendications 14 à 19, **caractérisé en ce qu'**en vue du réglage de l'angle d'injection, la conduite de vapeur (8) est disposée de façon pivotante.

21. Dispositif selon les revendications 14 à 20, **caractérisé en ce que** les buses de vapeur (15) sont disposées en plusieurs rangées sur la conduite de vapeur (8).

22. Dispositif selon la revendication 21, **caractérisé en ce que** les rangées des buses de vapeur (15) sont disposées sous des angles différents par rapport au flux de particules (6).

23. Dispositif selon les revendications 14 à 22, **caractérisé en ce qu'**en vue du réglage de la quantité de vapeur par unité de temps, il est prévu une soupape proportionnelle de vapeur ou un détendeur proportionnel.
